# EUROPÄISCHE PATENTSCHRIFT

(11) **EP 1 162 304 B1**
(45) Veröffentlichungstag und Bekanntmachung des Hinweises auf die Patenterteilung: **26.03.2003**
(21) Anmeldenummer: 01111304.0
(22) Anmeldetag: 09.05.2001
(51) Int. Cl.: D06M 17/04, A41D 27/06

(54) **Fixiereinlage**
Interlining
Triplure

(30) Priorität: 08.06.2000 DE 10027957
(43) Veröffentlichungstag der Anmeldung: 12.12.2001
(73) Patentinhaber: Carl Freudenberg KG, 69469 Weinheim (DE)
(72) Erfinder: Grynaeus, Peter, Dr., 69488 Birkenau (DE); Kalbe, Michael, Dr., 65549 Limburg (DE)

(56) Entgegenhaltungen:
- EP-A- 0 275 722
- EP-A- 0 503 204
- EP-A- 0 675 183
- EP-A- 0 733 690
- EP-A- 0 792 591

## Beschreibung

Die Erfindung betrifft eine Fixiereinlage, bestehend aus einer textilen Einlagebahn, die auf einer Seite mit doppelschichtigen Haftmassenpunkten beschichtet ist, die aus der Einlagebahn zugewandten Unter- und darüber angeordneten Oberpunkten besteht.

Aus dem Dokument EP-A 0 940 461 ist eine vernetzbare Schmelzklebemasse für die Beschichtung und/oder Laminierung von Flächengebilden bekannt, bei der eine Vernetzungskomponente in eine Polyolefin-Matrix eingebunden ist und die reaktionsfähigen Komponenten erst in der Schmelze unter Vernetzung reagieren. Als Vernetzungskomponenten werden Isocyanate oder Epoxide mit Molmassen zwischen 2000 und 6000 Gramm je Mol angegeben. Die eigentliche Schmelzklebemasse soll dabei aus aminoterminierten Copolyamid oder Copolyester bestehen, welche sowohl im Unter- als auch im Oberpunkt eingesetzt werden. Nachteilig an dieser Lösung ist, dass zum einen die Vernetzungskomponente erst aufwendig in eine vor Feuchtigkeit schützende Polyolefin-Matrix eingebunden werden muss und dass die aminoterminierten Copolyamide stark zur Vergilbung neigen.

Weiterhin sind aus dem Dokument US 5,677,038 zweischichtige Schmelzklebemassen bekannt, deren Unterpunkt aus einem pastenförmig aufgebrachten Copolyamid oder Copolyester besteht und deren Oberpunkt aus einem Gemisch aus 0 bis 25 Gew.% eines Copolyamids, 50 bis 95 Gew.% eines Copolyesters und 5 bis 25 Gew.% eines Epoxids besteht. Als Trennkräfte für die mit diesem Schmelzklebesystem verbundenen textilen Materialien werden Wert unter 10 N/5 cm angegeben, die sich nach einer Wäsche weiter reduzieren. Neben den genannten Dokumenten sind weitere doppelschichtige Haftmassen aus den Dokumenten DE-A 22 14 236, DE-A 22 31 723, DE-A 25 36 911 und DE- A 32 30 579 bekannt. Durch die Verwendung von relativ leichten Vliesstoffen, d.h. solchen mit einem geringen Flächengewicht werden zwar sehr weiche Laminate erhalten, allerdings weisen die Vliesstoffe den Nachteil auf, dass sie bezüglich der Rückvernietung der Schmelzklebemassen empfindlich sind. Unter Rückvemietung wird dabei eine unerwünschte Verklebung zwischen zwei Einlagestoffen verstanden, die eintreten kann, wenn der mit der Haftpunktmasse beschichtete Einlagebahn, im weiteren Text als Fixiereinlage bezeichnet, im Innensandwich―Fixierungsverfahren mit dem Oberstoff verbunden wird. Das Innensandwich besteht dabei aus der Schichtenfolge Oberstoff, beschichteter Einlagebahn sowie beschichteter Einlagebahn und Oberstoff, d.h., dass die unbeschichteten Seiten der Einlagebahnen aneinander liegen. Zwar wurde die Beschichtungsmenge, die pro Quadratmeter Einlagebahn aufgebracht wird von früher 18 - 25 g/m² auf 7 - 15 g/m² reduziert und sollten im Hinblick auf die Atmungsfähigkeit des textilen Laminats noch weiter reduziert werden. Gleichzeitig steigen aber die Anforderungen an die Haftung und Beständigkeit des Laminats.

Anforderungen an die Haftung und Beständigkeit des Laminats. Insbesondere im Hinblick auf die Pflegeeigenschaften eines textilen Laminats besteht die Forderung, dass dieses auch mehrere Wäschen bei Waschtemperaturen bis 60°C übersteht.

Die Erfindung hat sich die Aufgabe gestellt, eine Fixiereinlage anzugeben, die deutlich erhöhte Haft- und Trennkräfte bei einer gleichzeitig sehr geringen Rückvernietung zeigt.

Erfindungsgemäß wird die Aufgabe durch eine Fixiereinlage, bestehend aus einer textilen Einlagebahn (1), die auf einer Seite mit doppelschichtigen Haftmassenpunkten beschichtet ist, die aus der Einlagebahn zugewandten Unter- und darüber angeordneten Oberpunkten (2,3) besteht, gelöst, bei der die Unterpunkte (2) aus einem pulverförmigen Gemisch von 25 bis 90 Gew.% eines Epoxidharzes mit einem Epoxidequivalentgewicht von 500 bis 4000 mVal/kg und 10 bis 75 Gew.% eines säureterminierten Polyamids, eines **säureterminierten** Polyesters, eines Polyurethans und/oder eines Vinylcopolymerisats, **wobei das Vinylcopolymerisat** Carboxyl-, Anhydro-, Hydroxy- und/oder Amido-Seitengruppen **besitzt,** und **die Polymere** einem Meltflow-Index (MFI) von 40 bis 120 g/10min gemessen bei 160°C und 2,16 Kg **haben,** 0 bis 20 Gew.% eines Härters sowie herkömmlichen zur Herstellung einer Paste eingesetzter Hilfs- und Zuschlagstoffen als Unterpunkt (2) bestehen, dass die Oberpunkte (3) aus säureterminierten Polyamiden und/oder Copolyestern bestehen und dass das Geswichtsverhältnis der in den Unter- und Oberpunkten (2,3) enthaltenen Massen 1:0,5 bis 1:5 beträgt. Mit den erfindungsgemäßen Fixiereinlagen werden Trennkraftwerte erhalten, die 50 oder insbesondere nach Wäschen bei Temperaturen von 60°C mehr als 100 % über denen von mit bekannten doppelschichtigen Haftpunktmassen hergestellten Fixiereinlagen liegen.

Die pulverförmigen Epoxide sind bei Raumtemperatur feste Epoxidharze, die Reaktionsprodukte von Epichlorhydrin mit Bisphenol A und/oder Reaktionsprodukte von Epichlorhydrin mit Bisphenol F darstellen. Weiterhin können als Epoxidharz polyfunktionelle Epoxide eingesetzt werden. Hierunter fallen beispielsweise epoxidierte Novolacke.
Die eingesetzten Polyamide, Polyester, Polyurethane und/oder Vinylcopolymerisate mit Carboxyl-, Anhydro-, Hydroxyund/oder Amido-Seitengruppen sind niedrigschmelzende thermoplastische Polymere. Weiterhin können Polymerblends aus niedrigschmelzenden Polyamiden, Polyestern, Polyurethanen und/oder Vinylcopolymerisaten mit Carboxyl-, Anhydro-, Hydroxy- und/oder Amido-Seitengruppen verwendet werden. Dabei sind die Polymere aus linearen oder verzweigten Monomeren aufgebaut. Das Polyamid kann aus einem oder oder mehreren der folgenden Monomeren gebildet sein:
- mindestens einer wenigstens difunktionellen Carbonsäure,
- mindestens einem wenigstens difunktionellen Amin
- mindestens einer ω-Aminocarbonsäure
- mindestens einem Lactam.
   Die Erstellung des Polyesters erfolgt aus einem oder mehreren der folgenden Monomeren:

- mindestens einer wenigstens difunktionellen Carbonsäure,
- mindestens einem wenigstens difunktionellen Alkohol,
- mindestens einer ω-Hydroxycarbonsäuren
- mindestens einem Lacton.
   Die Polyurethane können aus Diisocyanaten, Polyolen und Diolen zusammengesetzt sein.

Als Härter wird das bei Raumtemperatur ebenfalls festen Voraddukt aus Epoxidharzen und Polyaminen bestehend aus Reaktionsprodukten von Epoxidharzen auf der Basis von Bisphenol A und Polyamin und/oder Reaktionsprodukten von Epoxidharzen auf der Basis von Bisphenol F und Polyamin eingesetzt. Weiterhin können auch ein Voraddukt aus Epoxidharzen und Polyaminoamiden gebildet aus Polyaminen und dimeren Fettsäuren eingesetzt werden.

Vorzugsweise ist die Fixiereinlage eine, bei der der mittlere Durchmesser der pulverförmigen Ausgangssubstanzen für die Unterpunkte (2), bestimmt nach der Siebanalyse, kleiner als 80 µm ist. Die Feinteiligkeit der Ausgangssubstanzen begünstigt dabei die Reaktivität und Vernetzung des Unterpunktes (2) sowohl innerhalb des Unterpunktes (2) als auch am Übergang (4) zum Oberpunkt (3).

Vorzugsweise ist die Fixiereinlage weiterhin eine, bei der der mittlere Durchmesser der pulverförmigen Ausgangssubstanzen für die Oberpunkte (3), bestimmt nach der Siebanalyse, 80 bis 200 µm ist. Die erfindungsgemäße Korngröße für das Oberpunktmaterial begünstigt das Aufschmelzen und Überschichten der Unterpunkte (2) mit den Oberpunkten (3).

Die erfindungsgemäße Fixiereinlage wird in der Weise erhalten, dass zur Bildung der Unterpunkte (2) aus einem pulverförmigen, säureterminierten Polyamid, **säureterminierten** Polyester und/oder Polyurethan, einem pulverförmigen Epoxidharz, den Dispergatoren, Laufhilfsmitteln und Verdickern eine Paste hergestellt und auf die Einlagebahn (1) an räumlich getrennten Stellen aufgebracht wird, daß die Paste in feuchtem Zustand mit 50 bis 500 Gew.% eines säureterminierten Polyamids und/oder Copolyesters, bezogen auf die Masse der Unterpunkte (2) bestreut wird, daß überschüssiges Streupulver entfernt und daß die erhaltene Fixiereinlage mit doppelschichtigen Haftmassenpunkte bei Temperaturen von 120 bis 180°C getrocknet und durch Versintern des polymeren Werkstoffs mit der Einlagebahn handhab- und transportierbar gemacht wird.

Als Epoxidharze können eingesetzt werden die Epikote® Typen : 1002, 1004, 1055 Fa. Shell oder die Araldit® Typen : GT 6097-1, GT 7072, GT 7220 der Fa. Ciba mit Erweichungspunkten im Bereich von 70 bis 130 °C, vorzugsweise von 90 bis 110 °C und Epoxidequivalenten von 500 bis 4000 mVal/kg.

Als Härter können eingesetzt werden Voraddukt aus Epikote® 1002 und Diethylentriamin (1:2) und der Härter HT835 der Fa. Ciba.

Beispiele für säureterminierte Polyamide, **säureterminierte** Polyester, Polyurethan und/oder Vinylcopolymerisat mit Carboxyl- und Anhydro-Seitengruppen sind: Griltex® D1541 A der Fa. EMS oder Vestamelt® 730, Vestamelt® 840 der Fa. Degussa-Hüls.

Die Erfindung wird anhand einer Figur und zwei Beispielen näher erläutert.

Figur 1 zeigt eine erfindungsgemäße Fixiereinlage, bei der sich auf einer vorzugsweise aus Vliesstoffen bestehenden Einlagebahn (1), Unterpunkte (2) befinden, die mit Oberpunkten (3) überschichtet und durch einen Sinterprozeß bei Temperaturen von 120 bis 180°C sowohl in sich selbst als auch am Übergang (4) zu den Oberpunkten (3) vernetzt ist.

### Beispiel 1

In einem Rührkessel wird eine Pulvermischung aus 25 Gew.% Vestamelt®730, 60 Gew.% Epikote® 1055 und 15 Gew.% Härter HT 835 mit Korngrößen kleiner 80 µm nach üblichem Verfahren mit Wasser und einem Pastengrund aus Dispergator, Laufhilfsmittel und Verdicker zu einer Paste verrührt. Diese wird als Unterpunkt (2) im Schablonendruck mit einer CP110 Schablone einseitig auf ein 25g Polyamid/ Polyester (PA/PES) Vlies als Einlagebahn (1) aufgedruckt (Auflage 4g/m²), auf den noch nassen Pastenpunkt wird als Oberpunkt (3) Vestamelt 840 P816 aufgestreut (7g/m²), der Überschuss abgesaugt und anschließend 20 sec bei 180°C getrocknet und angesintert. Gesamtauflage 11g/m².

Die so hergestellte Fixiereinlage wurde gegen Batist fixiert.

| Fixiertemperatur | Primärhaftung | 60°C Wäsche | Rückvernietung |
|---|---|---|---|
| 120°C/12 **s** | 13 N/5 cm | 11 N/5 cm | 0,3 N/10 cm |
| 140°C/12 **s** | 15 n/5 cm | 14 N/5 cm | 0,3 N/10 cm |

Alle Proben zeigten Vliesspaltung.

### Beispiel 2

In einem Rührkessel wird eine Pulvermischung aus 50 Gew% Vestamelt® 730, 40 Gew% Araldit® 7220 und 10 Gew.% Härter HT 835 mit Korngrößen kleiner 80 µm nach üblichem Verfahren mit Wasser und einem Pastengrund aus Dispergator, Laufhilfsmittel und Verdicker zu einer Paste verrührt. Diese wird als Unterpunkt (2) im Schablonendruck mit einer CP110 Schablone einseitig auf ein 35g PES Vlies als Einlagebahn (1) aufgedruckt (Auflage 6g/m²), auf den noch nassen Pastenpunkt wird als Oberpunkt (3) Vestamelt 840 P816 aufgestreut (8g/m²), der Überschuss abgesaugt
und anschließend 20 sec bei 180°C getrocknet und angesintert. Gesamtauflage 14g/m².

Die so hergestellte Fixiereinlage wurde gegen Batist fixiert.

| Fixiertemperatur | Primärhaftung | 60°C Wäsche | Rückvernietung |
|---|---|---|---|
| 120°C/12 **s** | 14 N/5 cm | 12 N/5 cm | 0 N/10 cm |
| 140°C/12 **s** | 16 n/5 cm | 15 N/5 cm | 0 N/10 cm |

## Patentansprüche

1. Fixiereinlage, bestehend aus einer textilen Einlagebahn (1), die auf einer Seite mit doppelschichtigen Haftmassenpunkten beschichtet ist, die aus der Einlagebahn zugewandten Unter- und darüber angeordneten Oberpunkten (2,3) besteht, **dadurch gekennzeichnet, dass** die Unterpunkte (2) aus einem pulverförmigen Gemisch von 25 bis 90 Gew.% eines Epoxidharzes mit einem Epoxidequivalentgewicht von 500 bis 4000 mVal/kg und 10 bis 75 Gew.% eines säureterminierten Polyamids, eines **säureterminierten** Polyesters, eines Polyurethans und/oder eines Vinylcopolymerisats, **wobei das Vinylcopolymerisat** Carboxyl-, Anhydro-, Hydroxy- und/oder Amido-Seitengruppen **besitzt,** und **die Polymere** einem Meltflow-Index (MFI) von 40 bis 120 g/10min gemessen bei 160°C und 2,16 Kg haben, 0 bis 20 Gew.% eines Härters sowie herkömmlichen zur Herstellung einer Paste eingesetzter Hilfs- und Zuschlagstoffen als Unterpunkt (2) bestehen, dass die Oberpunkte (3) aus säureterminierten Polyamiden und/oder Copolyestern bestehen und dass das Geswichtsverhältnis der in den Unter- und Oberpunkten (2,3) enthaltenen Massen 1:0,5 bis 1:5 beträgt.

2. Fixiereinlage nach Anspruch 1, **dadurch gekennzeichnet, dass** der mittlere Durchmesser der pulverförmigen Ausgangssubstanzen für die Unterpunkte (2), bestimmt nach der Siebanalyse, kleiner als 80 µm ist.

3. Fixiereinlage nach Anspruch 1, **dadurch gekennzeichnet, dass** der mittlere Durchmesser der pulverförmigen Ausgangssubstanzen für die Oberpunkte (3), bestimmt nach der Siebanalyse, 80 bis 200 µm ist.

4. Verfahren zur Herstellung einer Fixiereinlage nach einem der Ansprüche 1 bis 3, **dadurch gekennzeichnet, dass** zur Bildung der Unterpunkte (2) aus einem pulverförmigen, säureterminierten Polyamid, **säureterminierten** Polyester und/oder Polyurethan, einem pulverförmigen Epoxidharz, den Dispergatoren, Laufhilfsmitteln und Verdickern eine Paste hergestellt und auf die Einlagebahn (1) an räumlich getrennten Stellen aufgebracht wird, daß die Paste in feuchtem Zustand mit 50 bis 500 Gew.% eines säureterminierten Polyamids und/oder Copolyesters, bezogen auf die Masse der Unterpunkte (2) bestreut wird, daß überschüssiges Streupulver entfernt und daß die erhaltene Fixiereinlage mit doppelschichtigen Haftmassenpunkte bei Temperaturen von 120 bis 180°C getrocknet und durch Versintern des polymeren Werkstoffs mit der Einlagebahn (1) handhab- und transportierbar gemacht wird.

## Claims

1. A fusible interlining composed of a textile interlining web (1) which is coated on one side with double-layered contact-adhesive dots which are composed of web-facing under- and superiorly thereabove disposed overdots (2,3), **characterized in that** the underdots (2) are composed of a pulverulent mixture of from 25 to 90% by weight of an epoxy resin having an epoxide equivalent weight of from 500 to 4000 meq/kg and from 10 to 75% by weight of an acid-terminated polyamide, of an acid-terminated polyester, of a polyurethane and/or of a vinyl copolymer, the vinyl copolymer possessing carboxyl, anhydro, hydroxyl and/or amido side groups and the polymers having a melt flow index (MFI) of from 40 to 120 g/10 min, as measured at 160°C and 2.16 kg, from 0 to 20% by weight of a hardener and also conventional paste-making auxiliary and additive materials as an underdot (2), **in that** the overdots (3) are composed of acid-terminated polyamides and/or copolyesters and **in that** the weight ratio of the masses contained in the under- and overdots (2,3) is in the range from 1:0.5 to 1:5.

2. A fusible interlining according to claim 1, **characterized in that** the average diameter of the pulverulent starting substances for the underdots (2), as determined by sieve analysis, is less than 80 µm.

3. A fusible interlining according to claim 1, **characterized in that** the average diameter of the pulverulent starting substances for the overdots (3), as determined by sieve analysis, is in the range from 80 to 200 µm.

4. A process for producing a fusible interlining according to any of claims 1 to 3, **characterized in that** the underdots (2) are formed by preparing a paste from a pulverulent acid-terminated polyamide, acid-terminated polyester and/or polyurethane, a pulverulent epoxy resin, the dispersants, flow aids and thickeners and applying the paste to the interlining web (1) at spatially separate locations, **in that** the paste in the moist state has scattered onto it from 50 to 500% by weight of an acid-terminated polyamide and/or copolyester, based on the mass of the underdots (2), **in that** excess scattered powder is removed and **in that** the resulting fusible interlining having double-layered contact-adhesive dots is at temperatures of from 120 to 180°C dried and rendered handleable and transportable by sintering of the polymeric material to the interlining web (1).

## Revendications

1. Triplure de fixage, constituée d'une bande de triplure textile (1), qui est revêtue d'un côté de points de masse collante à double couche, qui est constituée de points inférieurs tournés vers la bande de triplure et de points supérieures disposés par-dessus (2, 3), **caractérisée en ce que** les points inférieurs (2) sont constitués d'un mélange pulvérulent de 25 à 90% en poids d'une résine époxyde avec un poids en équivalent d'époxyde de 500 à 4 000 méq./kg et de 10 à 75% en poids d'un polyamide à terminaison acide, d'un polyester à terminaison acide, d'un polyuréthane et/ou d'un copolymère de vinyle, où le copolymère de vinyle possède des groupes latéraux carboxyle, anhydride, hydroxy et/ou amido, et les polymères présentent un indice de fluidité (MFI) de 40 à 120 g/10 min, mesuré à 160°C et avec 2,16 kg, et de 0 à 20% en poids d'un durcisseur ainsi que des adjuvants et additifs classiques pour la préparation d'une pâte, sous la forme de point inférieur (2), les points supérieurs (3) étant constitués de polyamide et/ou de copolyester à terminaison acide et le rapport pondéral des masses contenues dans les points inférieurs et supérieurs (2, 3) étant de 1:0,5 à 1:5.

2. Triplure de fixation selon la revendication 1, **caractérisée en ce que** le diamètre moyen des substances de départ pulvérulentes destinées aux points supérieurs (2) est inférieur à 80 µm, tel que déterminé d'après l'analyse granulométrique.

3. Triplure de fixation selon la revendication 1, **caractérisée en ce que** le diamètre moyen des substances de départ pulvérulentes destinées aux points supérieurs (3) est de 80 à 200 µm, tel que déterminé d'après l'analyse granulométrique.

4. Procédé de préparation d'une triplure de fixation selon l'une quelconque des revendications 1 à 3, **caractérisé en ce qu'**une pâte est préparée pour former les points inférieurs (2), constituée d'un polyamide à terminaison acide, d'un polyester à terminaison acide et/ou d'un polyuréthane, pulvérulents, d'une résine époxyde pulvérulente, des agents de dispersion, agents rhéologiques et épaississants et elle est appliquée sur la bande de triplure (1) en des positions spatialement séparées, **en ce que** la pâte à l'état humide est répandue avec 50 à 500% en poids d'un polyamide et/ou d'un copolyester, à terminaison acide, par rapport à la masse des points inférieurs (2), **en ce que** l'excédent de la poudre à dispersion est éliminé et **en ce que** la triplure de fixage obtenue avec des points de masse collante à double couche est séchée à des températures de 120 à 180°C et qu'elle est rendue manipulable et transportable par frittage du matériau polymère avec la bande de triplure (1).
